# FASCICULE DE BREVET EUROPEEN

(11) **EP 2 788 821 B1**
(45) Date de publication et mention de la délivrance du brevet: **10.04.2019**
(21) Numéro de dépôt: 12794714.1
(22) Date de dépôt: 30.11.2012
(51) Int. Cl.: G04B 1/14

(54) **REVÊTEMENT ANTIFRICTION POUR RESSORT DE BARILLET EN MATÉRIAU COMPOSITE**
GLEITSCHICHT FÜR UHRZUGFEDER AUS VERBUNDMATERIAL
SLIDING LAYER FOR A BARREL SPRING MADE OF A COMPOSITE MATERIAL

(30) Priorité: 09.12.2011 EP 11192835
(43) Date de publication de la demande: 15.10.2014
(73) Titulaire: Cartier International AG, 6312 Steinhausen (CH)
(72) Inventeur: AVRIL, Christophe, F-39100 Foucherant (FR); PERREUX, Dominique, F-25480 Pirey (FR); TISSERAND, Jean-Michel, F-39100 Choissey (FR)
(74) Mandataire: P&TS SA (AG, Ltd.)
(86) Numéro de dépôt international: PCT/EP2012/074139
(87) Numéro de publication internationale: WO 2013/083494

(56) Documents cités:
- DE-A1-102005 054 314
- GB-A- 864 531
- GB-A- 894 591
- US-A- 2 979 417
- US-A- 4 464 216

## Description

### Domaine technique

La présente invention concerne un ressort de barillet revêtu pour organe moteur dans un mouvement d'horlogerie mécanique. Le revêtement permet de réduire les frottements des spires du ressort et possède une bonne cohésion.

### Etat de la technique

Le ressort de barillet spiral est l'organe permettant d'emmagasiner l'énergie mécanique nécessaire au fonctionnement de la montre. Généralement, ses dimensions géométriques et les propriétés mécaniques du matériau qui le compose déterminent l'énergie potentielle que le barillet spiral est capable d'emmagasiner et le couple maximal qu'il délivre. Le déroulement de la lame du ressort produit l'énergie nécessaire au fonctionnement de la montre. La figure 1 montre une vue éclatée d'un ressort de barillet 1 logé dans un tambour de barillet 2. La forme de la lame du ressort a évolué jusqu'à une forme reconnue en S retourné (voir figure 2 et « Théorie d'horlogerie » par C-A Reymondin et al., édité par la Fédération des Ecoles Techniques, Suisse, 1998). Cette forme particulière permet de produire un couple relativement constant quel que soit l'état d'armement du ressort. L'énergie maximale est emmagasinée par le ressort de barillet lorsque la proportion entre la surface occupée par ce dernier, lorsqu'il est arme, et celle qui reste libre dans le tambour est d'environ 50 %.

Les manufacturiers horlogers ont cherché de tout temps à augmenter la capacité de stockage d'énergie des ressorts de barillet et, ainsi, la réserve de marche des montres mécaniques, sans pour autant accroitre le volume, c'est-à-dire l'encombrement, des barillets. Les efforts ont principalement été dirigés vers la réduction des pertes d'énergie, notamment dues aux frottements. C'est ainsi qu'il a été proposé de revêtir le ressort de barillet d'une couche lubrifiante, par exemple un revêtement métallique ou en DLC («Diamond-Like Carbon»), pour limiter les frottements internes.

Cependant, le revêtement du ressort doit supporter plusieurs contraintes. D'une part il doit participer à diminuer la friction entre les spires et d'autre part il doit participer à la cohésion globale du matériau du ressort. Cependant entre la position armée et désarmée, la surface du ressort subit des déformations très importantes. Dans le cas des revêtements précités, la répétition de telles déformations, pendant l'armage et désarmage du ressort, peut résulter dans la cassure du revêtement ou de sa délamination. Pour les mêmes raisons, un revêtement dont le comportement élastique est assuré par des liaisons de type covalentes ou ioniques, tel qu'un revêtement en céramique ou diamant, ne pourra également assurer une cohésion satisfaisante du revêtement avec le ressort.

Les documents DE102005054314 et US4464216 décrivent un ressort spiral fabriqué dans une matrice de polymère contenant des fibres.

### Bref résumé de l'invention

Un objet de la présente invention consiste à proposer un ressort de barillet pour organe moteur pour un mouvement d'horlogerie, ledit ressort de barillet étant réalisé dans un matériau comprenant une matrice de polymère contenant des fibres, ledit ressort de barillet comportant un revêtement comprenant une résine de type époxy ayant un temps de gélification plus grand que 20 min à 90°C.

Un autre objet de l'invention consiste à proposer un organe moteur pour un mouvement d'horlogerie comprenant ledit ressort de barillet.

Encore un autre objet de l'invention consiste à proposer une pièce d'horlogerie comportant l'organe moteur.

Encore un autre objet de l'invention consiste dans un procédé de réalisation du ressort de barillet comprenant les étapes de:
fournir le ressort de barillet réalisé dans un matériau comprenant une matrice de polymère contenant des fibres;
revêtir le ressort de barillet (1) d'une composition comprenant une résine de type époxy ayant un temps de gélification plus grand que 20 min à 90°C;
homogénéiser l'épaisseur de la composition revêtant le ressort de barillet; et
polymériser la composition pour former le revêtement.

Dans un mode de réalisation, revêtir le ressort de barillet peut comprendre une étape d'immersion du ressort dans la composition, ou une étape de revêtement par pulvérisation, ou une étape de déposition en phase vapeur.

Le ressort de barillet proposé permet de réduire les frottements des spires du ressort de barillet et le revêtement possède une bonne cohésion.

### Brève description des figures

Des exemples de mise en oeuvre de l'invention sont indiqués dans la description illustrée par les figures annexées dans lesquelles :
la figure 1 montre une vue éclatée d'un ressort de barillet logé dans un tambour de barillet;
la figure 2 illustre forme en S retourné de la lame du ressort de barillet; et
la figure 3 montre une vue en coupe du ressort de barillet, selon un mode de réalisation.

### Exemple(s) de mode de réalisation de l'invention

Dans un mode de réalisation, un ressort de barillet 1 est fabriqué dans un matériau composite. Par "matériau composite" on entend ici une matrice de polymère contenant des fibres, telles que des fibres de verre ou autres. Préférablement, les fibres sont orientées de façon unidirectionnelle dans la matrice polymérique. De tels ressorts fabriqués dans le matériau composite peuvent être moins susceptibles que les ressorts conventionnels métalliques aux fractures par fatigue et, par conséquent, avoir une durée de vie plus longue.

Les fibres d'un tel ressort composite pourront être en carbone, en verre, en aramide ou encore d'une autre nature (par exemple des mélanges de fibres) mais dans tous les cas leur module d'élasticité axiale est de préférence compris entre 80GPa et 600GPa. Les fibres ont généralement la même longueur que le ressort et sont disposées de façon aussi parallèle que possible à la grande longueur du ressort. De préférence, l'angle entre l'axe de chaque fibre et l'axe du ressort est le plus proche possible à 0° et ne dépasse pas localement 5°. Les fibres ont typiquement un diamètre compris entre 1µm et 35µm. Un seul ressort peut avoir des fibres de diamètres différents mais de préférence les diamètres utilisées dans l'épaisseur du ressort permettent de placer au moins dix fibres côte à côte afin d'obtenir un ressort de barillet d'une meilleure homogénéité.

La matrice de polymère peut comprendre un thermoplastique ou un plastique thermodurcissable. La fraction volumique de fibres dans le polymère est de préférence comprise entre 30% et 75% ou encore entre 45% et 55%. Des nanoparticules peuvent être ajoutées dans la matrice de polymère de façon à durcir cette dernière pour repousser le micro-flambage des fibres dans la face en compression du ressort en flexion. Ces nanoparticules pourront être de la silice, des fullerènes, ou tout autre matériau ayant la possibilité de se lier à la résine polymérique et d'en augmenter la résistance à la compression, sans diminuer la capacité de la résine polymérique à se lier aux fibres.

Une matrice de polymère renforcée de fibres de verre unidirectionnelles présente un module d'élasticité environ quatre à cinq fois inférieur à celui de l'acier pour une limite élastique inférieure d'environ la moitié. Toute chose égale par ailleurs dans la géométrie d'un ressort acier ou d'un ressort composite: même longueur, même épaisseur et largeur, conduira le ressort composite à un niveau d'énergie élastique stocké restituable au moins égale souvent un peu plus importante que celle du ressort acier et à une variation du couple délivré en fonction de la rotation de barillet plus faible, cette variation étant liée proportionnellement à l'inverse du module de Young du matériau. Par contre le niveau de couple maximal possible sera inférieur pour le ressort composite par rapport au ressort acier, ce couple maximal étant proportionnel à la contrainte à rupture du matériau. De façon préférée, la matrice de polymère comprend une résine époxy et les fibres sont des fibres de verre de type E ou des fibres de verre de type S ou S2. La table 1 rapporte les propriétés de ces fibres de verre.

**Table 1**

| fibres | Verre E | Verre S ou S2 |
|---|---|---|
| Module d'élasticité, à 20°C | 70 (+/-2) GPa | 88 (+/-2) GPa |
| Résistance à la rupture, à 20°C | 3620 (+/-170) MPa | 4980 (+/150) MPa |

Le ressort de barillet composite 1 peut être fabriqué en mélangeant fibres et la matrice de polymère dans l'état liquide sous la forme d'une bande. Le ressort de barillet peut également être fabriqué en utilisant un matériau prépreg dans lequel les fibres et la matrice de polymère sont déjà mélangés, et dans lequel la réaction de polymérisation est stoppée par un retardateur chimique. Les fibres sont préférablement alignées sur la plus grande longueur de la bande. La bande est ensuite enroulée dans un moule en exerçant une tension suivant la longueur, permettre l'enroulement de la bande composite. Le composite est ensuite polymérisé, par exemple, par pression externe d'environ 10 bar, de façon à ce que le composite soit forcé de rester dans le moule et en prenne bien la forme. Après cuisson, le composite est sorti du moule et la surface du ressort de barillet ainsi formé est poli pour enlever les imperfections liées au procédé de fabrication.

Le ressort de barillet composite 1 est avantageusement revêtu d'un revêtement antifriction 3 (voir figure 3) de façon à réduire les frottements entre les spires du ressort 1 lorsque le celui-ci est monté dans le barillet. La figure 3 montre une vue en coupe du ressort de barillet 1 comportant ledit revêtement 3. Dans le cas d'un ressort en résine d'époxy renforcée de fibres de verre de type S, les déformations discutées ci-dessus peuvent être supérieures à 3% en tension, respectivement -3% en compression. Le revêtement 3 devra donc être à même d'assurer une cohésion satisfaisante dans ces conditions.

Dans un mode de réalisation, le revêtement 3 comprend un matériau dont les liaisons sont de type hydrogène ou Van der Waals. Plus particulièrement, le ressort est revêtu d'un revêtement comprenant un polymère thermodurcissable ou thermoplastique. De façon préférée, le revêtement comprend une résine de type époxy à polymérisation lente, c'est-à-dire ayant un temps de gélification plus grand que 20 min à 90°C.

Dans un mode de réalisation, un procédé de réalisation du ressort de barillet 1 comprenant le revêtement 3 comprend les étapes de:
fournir le ressort de barillet 1 réalisé dans un matériau comprenant une matrice de polymère contenant des fibres;
revêtir le ressort de barillet 1 d'une composition comprenant un polymère;
homogénéiser l'épaisseur de la composition revêtant le ressort de barillet 1 afin d'égaliser l'épaisseur de la composition à la surface du ressort de barillet 1; et
polymériser la composition pour former le revêtement 3.

La composition peut être réalisée en mélangeant un durcisseur, le polymère et un catalyseur, dans des conditions ambiantes (température et pression ambiante). La composition est chauffée à une température comprise entre 35°C et 70° de façon à rendre la composition suffisamment fluide, c'est-à-dire jusqu'à ce que la composition a une viscosité critique inférieure à 3000mPa.s et de préférence inférieure à 300mPa.s. Revêtir le ressort de barillet 1 peut comprendre immerger complètement le ressort dans la composition pendant un temps d'immersion compris typiquement entre 5 et 20 secondes. Après l'étape d'immersion, la composition encore sous forme relativement liquide. La compatibilité entre la composition et la résine époxy formant la matrice du ressort conduit à une bonne mouillabilité de la composition à la surface du ressort. De façon préférée, le polymère de la composition est une résine de type époxy. De façon alternative, revêtir le ressort de barillet 1 peut comprendre une étape de revêtement par pulvérisation (spray coating) ou encore une étape de déposition en phase vapeur. Dans ce dernier cas, le polymère de la composition est préférablement un polymère de parylène.

Dans un mode de réalisation, l'étape d'homogénéisation comprend la rotation du ressort de barillet revêtu de la composition selon des axes de rotation orientés dans les trois dimensions orthogonales X, Y et Z (voir la figure 2). A cette fin, le ressort peut être tenu par ses deux extrémités, par exemple, à l'aide d'une paire de petites pinces (non représentées). Les deux extrémités du ressort peuvent être rendues solidaires l'une de l'autre par une tige métallique ou une plaque (également non représentées). La rotation du ressort est réalisée de sorte à mettre à profit la gravité qui agit sur la composition encore fluide. La rotation peut être réalisée à une vitesse de rotation comprise entre 5 tr/min et 60 tr/min, et de préférence entre 10 tr/min et 30 tr/min. Selon une variante, la rotation du ressort de barillet revêtu de la composition est réalisée selon un seul axe de rotation orienté avec un angle compris entre 10° et 80° du plan d'enroulement du ressort de barillet. L'étape d'homogénéisation est réalisée jusqu'à ce que la composition soit polymérisée formant ainsi le revêtement.

L'étape de polymérisation de la composition peut comporter le chauffage du ressort de barillet 1 revêtu de la composition. Le chauffage peut être réalisé en plaçant le ressort de barillet 1 dans un four ou encore en fournissant une radiation infrarouge ou micro-ondes. Le chauffage est préférablement réalisé pendant l'étape d'homogénéisation. Le chauffage peut également comporter une augmentation graduelle de la température jusqu'à ce que la température de polymérisation de la composition soit atteinte.

Afin d'obtenir une matrice de polymère contenant des fibres permettant une réduction des frottements des spires du ressort tout en gardant une bonne cohésion du ressort, le revêtement a une épaisseur au moins égale au quart de la largeur d'une fibre desdites fibres. De préférence, le procédé comporte une étape de polissage du revêtement de sorte à supprimer les imperfections du revêtement 3 et à contrôler l'épaisseur du revêtement. Le polissage est préférablement réalisé de façon à laisser au revêtement une épaisseur comprise entre 3 µm et 20 µm.

Le revêtement permet de recouvrir les fibres présentes en surface du ressort et que le procédé de fabrication du ressort de barillet, ainsi que l'étape de polissage du ressort avant le revêtement, n'avaient permis d'éliminer. Ceci est avantageux puisque les fibres présentes en surface du ressort tendent à augmenter la friction entre les spires. Le revêtement permet de réduire les frottements des spires du ressort de barillet en fonctionnement. Le revêtement décrit ici permet également de diminuer les risques de cassure du revêtement ou de sa délamination, qui peuvent être élevés avec un revêtement métallique conventionnel. Comme le module d'élasticité de la matrice composite du ressort de barillet est beaucoup plus élevé que celui du revêtement, ce dernier ne participe que de façon négligeable aux propriétés mécaniques du ressort de barillet revêtu.

### Numéros de référence employés sur les figures

- 1: ressort de barillet
- 2: tambour de barillet
- 3: revêtement

## Revendications

1. Ressort de barillet pour organe moteur pour un mouvement d'horlogerie, ledit ressort de barillet étant réalisé dans un matériau comprenant une matrice de polymère contenant des fibres, **caractérisé en ce que**
ledit ressort de barillet comporte un revêtement comprenant une résine de type époxy ayant un temps de gélification plus grand que 20 min à 90°C .

2. Ressort de barillet selon la revendication 1, dans lequel ledit polymère de ladite matrice est thermodurcissable et comprend une résine de type époxy.

3. Ressort de barillet selon la revendication 1 ou 2, dans lequel la fraction volumique de fibres dans la matrice de polymère est comprise entre 30% et 75%, et de préférence entre 45% et 55%.

4. Ressort de barillet selon l'une des revendications de 1 à 3, dans lequel
les fibres ont un module d'élasticité axiale compris entre 80GPa et 600GPa.

5. Ressort de barillet selon l'une des revendications de 1 à 4, dans lequel
l'angle entre l'axe de chaque fibre et l'axe du ressort (1) est compris entre 0° et 5°.

6. Ressort de barillet selon l'une des revendications de 1 à 5, dans lequel
les fibres ont un diamètre compris entre 1µm et 35µm.

7. Ressort de barillet selon l'une des revendications de 1 à 6, dans lequel
la matrice comprend en outre des nanoparticules.

8. Ressort de barillet selon la revendication 7, dans lequel lesdites nanoparticules comprennent de la silice, ou des fullerènes.

9. Ressort de barillet selon l'une des revendications de 1 à 8, dans lequel
le revêtement a une épaisseur comprise entre 3 µm et 20 µm.

10. Organe moteur pour un mouvement d'horlogerie comprenant le ressort de barillet **caractérisé par** l'une des revendications de 1 à 9.

11. Pièce d'horlogerie comportant l'organe moteur selon la revendication 10.

12. Procédé de réalisation du ressort de barillet **caractérisé par** l'une des revendications de 1 à 9, comprenant:
fournir le ressort de barillet réalisé dans un matériau comprenant une matrice de polymère contenant des fibres;
revêtir le ressort de barillet (1) d'une composition comprenant une résine de type époxy ayant un temps de gélification plus grand que 20 min à 90°C;
homogénéiser l'épaisseur de la composition revêtant le ressort de barillet; et
polymériser la composition pour former le revêtement.

13. Procédé selon la revendication 12, dans lequel l'étape d'homogénéisation comprend la rotation du ressort de barillet revêtu de la composition selon des axes de rotation orientés dans les trois dimensions orthogonales X, Y et Z.

14. Procédé selon la revendication 12, dans lequel l'étape d'homogénéisation comprend la rotation du ressort de barillet revêtu de la composition selon un axe de rotation orienté avec un angle compris entre 10° et 80° du plan d'enroulement du ressort de barillet.

15. Procédé selon l'une des revendications 12 à 14,
comportant en outre une étape de polissage du revêtement (3) de façon à laisser au revêtement une épaisseur comprise entre 3 µm et 20 µm.

## Patentansprüche

1. Aufzugsfeder für ein Antriebsorgan für ein Uhrwerk, wobei die besagte Aufzugsfeder aus einem Material hergestellt ist, das eine faserhaltige Polymermatrix umfasst, **dadurch gekennzeichnet, dass**
die besagte Aufzugsfeder eine Beschichtung umfasst, welche ein Epoxid-typ Harz mit einer Gelierzeit grösser als 20 Minuten bei 90°C umfasst.

2. Aufzugsfeder gemäss Anspruch 1, worin das besagte Polymer der besagten Matrix wärmehärtbar ist und ein Epoxid-typ Harz umfasst.

3. Aufzugsfeder gemäss Anspruch 1 oder 2, worin der Volumenanteil der Fasern in der Polymermatrix zwischen 30% und 75% und vorzugsweise zwischen 45% und 55% liegt.

4. Aufzugsfeder gemäss einem der Ansprüche 1 bis 3, worin die Fasern einen axialen Elastizitätsmodul zwischen 80GPa und 600GPa aufweisen.

5. Aufzugsfeder gemäss einem der Ansprüche 1 bis 4, worin der Winkel zwischen der Achse jeder Faser und der Achse der Feder (1) zwischen 0° und 5° liegt.

6. Aufzugsfeder gemäss einem der Ansprüche 1 bis 5, worin die Fasern einen Durchmesser zwischen 1µm und 35µm aufweisen.

7. Aufzugsfeder gemäss einem der Ansprüche 1 bis 6, worin die Matrix zudem Nanoteilchen umfasst.

8. Aufzugsfeder gemäss einem der Ansprüche 1 bis 7, worin die besagten Nanoteilchen Silicium oder Fullerene umfassen.

9. Aufzugsfeder gemäss einem der Ansprüche 1 bis 8, worin die Beschichtung eine Dicke zwischen 3µm und 20µm aufweist.

10. Antriebsorgan für ein Uhrwerk, umfassend die Aufzugsfeder, welche durch einen der Ansprüche 1 bis 9 gekennzeichnet ist.

11. Uhr mit dem Antriebsorgan gemäss Anspruch 10.

12. Verfahren zur Herstellung der Aufzugsfeder, welche durch einen der Ansprüche 1 bis 9 gekennzeichnet ist, umfassend:
Bereitstellen der Aufzugsfeder aus einem Material mit einer Polymermatrix, welche Fasern enthält;
Beschichten der Aufzugsfeder (1) mit einer Zusammensetzung, welche ein Epoxid-typ Harz mit einer Gelierzeit grösser als 20 Minuten bei 90°C umfasst;
Homogenisieren der Dicke der Zusammensetzung, welche die Aufzugsfeder bedeckt; und
Polymerisieren der Zusammensetzung zur Bildung der Beschichtung.

13. Verfahren gemäss Anspruch 12, worin der Homogenisierungsschritt das Drehen der mit der Zusammensetzung beschichteten Aufzugsfeder entlang Drehachsen umfasst, welche in den drei orthogonalen Dimensionen X, Y und Z ausgerichtet sind.

14. Verfahren gemäss Anspruch 12, worin der Schritt des Homogenisierens das Drehen der mit der Zusammensetzung beschichteten Aufzugsfeder entlang einer Rotationsachse umfasst, welche in einem Winkel zwischen 10° und 80° der Wickelebene der Aufzugsfeder ausgerichtet ist.

15. Verfahren gemäss einem der Ansprüche 12 bis 14, zudem mit einem Schritt des Polierens der Beschichtung (3), um der Beschichtung eine Dicke zwischen 3µm und 20µm zu verleihen.

## Claims

1. A mainspring for a driving member for a timepiece movement, said mainspring being made of a material comprising a polymer matrix containing fibres, **characterized in**
**that**
said mainspring comprises a coating comprising a resin of epoxy type having a gel time which is greater than 20 min at 90°.

2. A mainspring according to claim 1, wherein said polymer of said matrix is thermosetting and comprises a resin of epoxy type.

3. A mainspring according to claim 1 or 2, wherein the fraction by volume of fibres in the polymer matrix is between 30% and 75% and preferably between 45% and 55%.

4. A mainspring according to one of the claims 1 to 3, wherein the fibres have an axial elasticity modulus of between 80 GPa and 600 GPa.

5. A mainspring according to one of the claims 1 to 4, wherein the angle between the axis of each fibre and the axis of the mainspring (1) is between 0° and 5°.

6. A mainspring according to one of the claims 1 to 5, wherein the fibres have a diameter of between 1µm and 35 µm,

7. A mainspring according to one of the claims 1 to 6, wherein the matrix further comprises nanoparticules.

8. A mainspring according to claim 7, wherein said nanoparticules comprise silica or fullerenes.

9. A mainspring according to one of the claims 1 to 8, wherein the coating has a thickness of between 3 µm and 20 µm.

10. A driving member for a timepiece movement comprising the mainspring **characterised by** one of the claims 1 to 9.

11. A timepiece comprising the driving member according to claim 10.

12. A process for producing the mainspring **characterised by** one of the claims 1 to 9, comprising:
providing the mainspring made of a material comprising a polymer matrix comprising fibres;
coating the mainspring (1) with a composition comprising a resin of epoxy type having a gel time which is greater than 20 min at 90°C;
homogenising the thickness of the composition coating the mainspring; and
polymerising the composition in order to form the coating.

13. The process according to claim 12, wherein the homogenisation step comprises the rotation of the mainspring coated with the composition along axes of rotation oriented in the three orthogonal dimensions X, Y and Z.

14. The process according to claim 12, wherein the homogenisation step comprises the rotation of the mainspring coated with the composition along an axis of rotation oriented with an angle of between 10° and 80° from the plane of winding of the mainspring.

15. The process according to claims 12 to 14,
further comprising a step of polishing the coating (3) such as to leave the coating with a thickness between 3 µm and 20 µm.
